# EUROPÄISCHE PATENTSCHRIFT

(11) **EP 2 751 337 B1**
(45) Veröffentlichungstag und Bekanntmachung des Hinweises auf die Patenterteilung: **15.03.2017**
(21) Anmeldenummer: 12766602.2
(22) Anmeldetag: 27.08.2012
(51) Int. Cl.: E01B 1/00

(54) **VERFAHREN ZUR HERSTELLUNG VON SCHOTTERKÖRPERN**
METHOD FOR PRODUCING BALLAST BODIES
PROCÉDÉ DE FABRICATION DE CORPS DE BALLAST

(30) Priorität: 01.09.2011 DE 102011081991
(43) Veröffentlichungstag der Anmeldung: 09.07.2014
(73) Patentinhaber: Covestro Deutschland AG, 51373 Leverkusen (DE)
(72) Erfinder: ERWE, Torsten, 51519 Odenthal (DE); GRIMBERG, Frank, 41541 Dormagen (DE); GROSS, Thomas, 42929 Wermelskirchen (DE); KLEINER, Thomas, 51519 Odenthal (DE)
(74) Vertreter: Levpat
(86) Internationale Anmeldenummer: PCT/EP2012/066598
(87) Internationale Veröffentlichungsnummer: WO 2013/030149

(56) Entgegenhaltungen:
- EP-A1- 0 822 293
- WO-A1-91/08056
- WO-A1-2008/128665
- WO-A2-2007/090901
- DE-A1- 19 811 838
- JP-A- 10 266 105

## Beschreibung

Die vorliegende Erfindung betrifft ein Verfahren zur Herstellung von Schotterkörpern, die eine hohe Stabilität und lange Nutzungsdauer aufweisen, für den Gleisbau aus Schottersteinen und Kunststoffen.

In den letzten Jahren hat die Beanspruchung von Schotterkörpern, welche im Gleis- und Straßenbau eingesetzt werden, stark zugenommen. Eine Ursache hierfür ist sicherlich die allgemeine Zunahme der Mobilität in der Bevölkerung und des Verkehrs von Gütern. Insbesondere im Schienenverkehr fahren immer häufiger Züge mit hoher Geschwindigkeit und Achsenlast. Die hierdurch bedingten enormen Verschiebungskräfte werden über die Schienen auf die Schwellen und von dort auf den Schotterkörper übertragen. Im Laufe der Zeit verändert sich das Steingebilde und einzelne Schottersteine werden verdreht, verlagert und abgerundet, so dass die Lage der Gleise verändert wird und in regelmäßigen Abständen kosten- und zeitintensive Reparaturarbeiten durchgeführt werden müssen.

In der Vergangenheit wurden bereits verschiedene Verfahren zur Befestigung von Schotterkörpern unter Einbeziehung von Kunststoffen beschrieben (DD-A1 86201, DE-A 2063727, DE-A 2305536, DE-A1 3941142, DE-A1 19711437, DE-A1 19651755, DE-A1 3821963, DE-A 19811838, JP-A 08157552).

DE-A 2063727 beschreibt ein Verfahren zur Reduktion von Gleisverwerfungen durch Querverschiebungskräfte. Hierbei wird das Bindemittel in Form eines hochviskosen Kunststoffes auf das Schotterbett gesprüht und die Schottersteine an den Berührungsstellen verklebt. Alternativ kann eine flächige Verklebung der Schottersteine durch Injektion des Bindemittels in Form eines 2-Komponenten-Kunstharzes realisiert werden.

In DE-A 2305536 wird ein Verfahren zum Heben von Gleisschwellen und Straßenbelägen durch Einbringen eines Quellkörpers beschrieben, welcher sich nach dem Einbringen verfestigt. Es handelt sich beispielsweise um einen Mehrkomponenten-Kunststoff, z.B. Polyurethanschaum. Die Applikation des flüssigen Kunststoffes erfolgt mittels einer Füllsonde durch ein Loch in der Gleisschwelle.

JP-A 8157552 beschreibt die Herstellung von Polyurethan-Harzen, welche in Gegenwart von Feuchtigkeit aushärten und zur Stabilisierung von Steinanhäufungen eingesetzt werden. Die Polyurethan-Harze werden unter Verwendung von aromatischen Polyisocyanaten, monofunktionellen Polyethern und Amino - gestarteten Polyethern hergestellt und mittels Sprühverfahren appliziert.

Allen bekannten Verfahren gemeinsam ist, dass sie zu Schotterkörpern führen, die nur in unselektiver Art und Weise mit Hilfe von Kunststoffen stabilisiert werden können. Darüber hinaus greifen die beschriebenen Verfahren in einigen Fällen auf eine relative komplizierte Applikationstechnik zurück.

In WO 2008/128665 A1 wird ein Verfahren gemäß Oberbegriff des Anspruchs 1 zum partiellen oder vollständigen Ausschäumen der Hohlräume in dem Schottergerüst eines Schotterbettes, unter dem ein Planum angeordnet ist, mit einem Reaktivkunststoff beschrieben, bei dem die Reaktivkomponenten in einem Hochdruckmischer vermischt werden und bei dem die Startzeit für das Reaktivgemisch so eingestellt wird, dass der Schäumprozess im wesentlichen erst dann beginnt, wenn das Reaktivgemisch das Planum erreicht hat.

EP-A2 1619305 beschreibt ein Verfahren zur Erstellung eines Gleisoberbaus für einen Schienenweg auf einem quer zu dessen Erstreckung geneigten Untergrund, bei dem auf dem Untergrund eine elastische Drainagematte angeordnet wird, auf der Drainagematte ein Schotterkörper aus einzelnen, zwischen sich Hohlräume aufweisenden Schottersteinen gebildet wird, in den Schotterkörper Schwellen eingebettet werden, an den Schwellen Gleise befestigt werden und zur Lagefixierung der im Wesentlichen lediglich innerhalb von Lastabtragungsbereichen des Schotterkörpers unterhalb der Schwellen befindlichen Schottersteine in die Hohlräume zwischen diesen ein schäumbares Material eingebracht wird. Das schäumbare Material wird mit Schaumlanzen, die in den Schotterkörper abgesenkt werden, eingebracht.

In WO 2009/068169 A1 wird ein Verfahren zum Verfestigen eines Schotterbettes, in dessen oberem Bereich Schwellen mit darauf befestigten schienen angeordnet sind, wobei das Schotterbett unterhalb der Schwellen Lastabtragungsbereiche aufweist, die auf die Schienen wirkende Lasten aufnehmen und auf einen unterhalb des Schotterbettes befindlichen Erdkörper übertragen, bei dem Hohlräume im Schottergerüst des Schotterbettes mit aus einem Reaktivgemisch gebildetem Schaumstoff ausgeschäumt werden, wobei in das Schottergerüst soviel Reaktivgemisch eingebracht wird, dass sich zumindest in den Lastabtragungsbereichen eine von der Oberfläche des Erdkörpers bis zur Unterseite der Schwellen erstreckende Füllung des Schottergerüstes mit Schaumstoff ergibt, und dass der beim Aufschäumen sich ausdehnende Schaumstoff räumlich begrenzt wird, indem vor Abschluß des Aufschäumvorgangs eine Abdeckung auf oder über dem Schotterbett angeordnet wird.

WO 2007/090901A2 beschreibt ein Verfahren zum Einbringen eines fließfähigen, schäumbaren Reaktionsgemisches von oben in einen Schotterkörpermit in diesen eingebetteten Schwellen, wobei bei dem Verfahren das Gemisch seitlich der Schwellen in den Schotterkörper eingebracht wird, wobei das Gemisch derart eingestellt ist, dass der Schaumbildungsprozess erst dann beginnt, wenn die Front des innerhalb des Schotterkörpers nach unten fließenden Gemisches die Unterseite bzw. den unterseitennahen Bereich des Schotterkörpers erreicht hat, so dass die Schaumbildung innerhalb des Schotterkörpers von unten nach oben erfolgt.

Nachteilig bei diesen Verfahren ist, dass die Einbringung des stabilisierenden Schaumes zu komplex ist und keine im Alltag des Gleisbaues angemessene Vortriebsgeschwindigkeit erlaubt.

Aufgabe der vorliegenden Erfindung war es daher, ein verbessertes Verfahren zur Herstellung von Schotterkörpern zur Verfügung zu stellen, welches eine Stabilisierung des Schotterkörpers ermöglicht und gleichzeitig eine lange Nutzungsdauer gewährleistet und die vorgenannten Nachteile nicht aufweist.

Die erfindungsgemäße Aufgabe konnte mit der Bereitstellung des nachstehend beschriebenen erfindungsgemäßen Verfahrens gelöst werden.

Gegenstand der Erfindung ist ein Verfahren zur Herstellung von mit Kunststoff, insbesondere Polyurethan, verstärkten Lastabtragungsbereichen in einem Schottersteine und teilweise Kunststoff, insbesondere Polyurethanschaum, enthaltenden Schotterkörper eines Gleisoberbaus, der mindestens aus einem Schotterkörper, Schwellen und Schienen besteht, durch Eintrag von flüssigen, härtbaren Kunststoffen oder Kunststoffreaktivgemischen, insbesondere Polyurethanreaktivgemischen, aus einer Mischeinheit mittels mindestens zweier Verteilerrohre mit Auslass in die Lastabtragungsbereiche und Aushärten und gegebenenfalls Ausschäumen lassen des Kunststoffes oder Kunststoffreaktivgemisches, insbesondere Polyurethanreaktivgemisches, in diesen Lastabtragungsbereichen, dadurch gekennzeichnet, dass zum Eintrag des Kunststoffes oder Kunststoffreaktivgemisches, insbesondere Polyurethanrektivgemisches.
1) die zwei Verteilerrohre mit Auslass links bzw. rechts von außerhalb der Schienen (1,1') bevorzugt unter den Schienen bis in den Bereich zwischen beiden Schienen (6, 6') positioniert werden, dass die Auslässe sich nebeneinander und von der Vorderseite (3) der Schwelle (2), deren Lastabtragungsbereich verstärkt werden soll, seitlich beabstandet befinden,
2) die beiden Auslässe geöffnet werden, um mengengeregelt Kunststoff oder Kunststoffreaktivgemisch, insbesondere Polyurethanreaktivgemisch, austreten zu lassen,
3) die Auslässe der Verteilerrohre jeweils seitlich der Vorderseite (3) der Schwelle (2) von innen nach außen zur jeweiligen Stirnseite (4,4') der Schwelle (2) und um die jeweilige Stirnseite (4,4') der Schwelle herum zur Hinterseite (5) der Schwelle (2) geführt werden,
4) die Auslässe der Verteilerrohre bevorzugt unter den Schienen seitlich entlang der Hinterseite (5) der Schwelle (2) bis in den Bereich zwischen den beiden Schienen (9,9') geführt werden, dass die Auslässe sich nebeneinander und von der Hinterseite (5) der Schwelle (2), deren Lastabtragungsbereich verstärkt werden soll, seitlich beabstandet befinden,
5) die Auslässe gegebenenfalls geschlossen werden und
6) die Auslässe der Verteilerrohre zu einer weiteren Schwelle geführt und der Vorgang (Schritte 2) bis 6)) an dieser Schwelle wiederholt wird.

Die Verteilerrohre bestehen bevorzugt aus Metall oder Kunststoffen.

Die Verteilerrohre bestehen vorzugsweise aus einem zur Oberfläche des Schotterbettes etwa senkrecht verlaufenden Schenkel und einem zur Oberfläche des Schotterbettes etwa waagerecht verlaufenden Schenkel. Der waagerechte Schenkel des Verteilerrohres sollte mindestens eine Länge aufweisen, die ausreicht, um den Bereich zwischen den beiden parallel verlaufenden Schienen zu erreichen, ohne dass der senkrechte Schenkel die Schiene berührt.

Die Verteilerrohre sind bevorzugt an ihrem Auslass zum Schotterbett hin leicht gekrümmt, um das Ausfließen und genaue Austragen des Kunststoffes oder Kunststoffreaktivgemisches zu vereinfachen.

In Abhängigkeit der Position der Verteilerrohre kann die ausfließende Menge an Kunststoff oder Kunststoffreaktivgemisch unterschiedlich sein. Dies wird vorzugsweise elektronisch gesteuert.

Die Verteilerrohre können starr, flexibel oder ausfahrbar sein. Wenn sie ausfahrbar sind, muss das gesamte Verteilerrohr nicht bewegt werden, sondern das Verteilerrohr wird in sich verlängert oder verkürzt.

In die Verteilerrohre können vorzugsweise flexible Kunststoffrohre eingefügt werden, die bei Verstopfungen leicht ausgetauscht werden können.

Die Verteilerrohre können im Bedarfsfall zwischen Mischeinheit und jeweiligem Auslass mittels Druckluft gereinigt werden.

Die Verteilerrohre können vorzugsweise mit der Mischeinheit an einem Roboter oder an einem Drei-Achsen-Linearportal befestigt sein, der die Position des Auslasses der Verteilerrohre so steuert wie oben beschrieben.

Die Verteilerrohre werden vorzugsweise zur nächsten Schwelle geführt.

Die Auslässe der Verteilerrohre werden vorzugsweise parallel zur Schwelle (an der Vorder- und Hinterseite) mit einer Geschwindigkeit von vorzugsweise 5 bis 2000 mm/s, besonders bevorzugt von 30 bis 500 mm/s, bewegt. Besonders bevorzugt kann die Geschwindigkeit entlang der Schwelle dynamisch verändert werden.

Die Auslässe der Verteilerrohre an der Stirnseite der Schwelle werden vorzugsweise mit einer Geschwindigkeit von 5 bis 2000 mm/s, besonders bevorzugt von 100 bis 1000 mm/s bewegt. Die Geschwindigkeit entlang der Stirnseite kann zwar dynamisch verändert werden, vorzugsweise jedoch nicht.

Die aus den Verteilerrohren austretende Menge an Reaktivgemisch und die Geschwindigkeit der Fortbewegung des Auslasses der Verteilerrohre werden vorzugsweise so abgestimmt, dass eine jeweils ausreichende Menge an Kunststoff oder Reaktivgemisch ausgebracht wird, um die Lastabtragungsbereiche ausreichend zu verstärken, vorzugsweise auszuschäumen. So können beispielsweise unterschiedliche Schwellenabstände und örtliche Veränderungen und Gegebenheiten sowie Kurven berücksichtigt werden, ohne die Verarbeitung unterbrechen zu müssen.

Die Schwellenabstände sind in der Praxis häufig unterschiedlich und werden daher bevorzugt mittels einer Messeinrichtung, vorzugsweise elektronisch, erfasst, so dass die Auslässe der Verteilerrohre entsprechend positioniert werden können.

Die Verteilerrohre mit den Auslässen und gegebenenfalls der Roboter/Drei-Achsen-Linearportal können auf einem mobilen Portal befestigt sein. Das mobile Portal wird vorzugsweise auf den Schienen bewegt.

Der eingesetzte Kunststoff oder das eingesetzte Kunststoffreaktivgemisch ist vorzugsweise ein Epoxid oder ganz besonders bevorzugt ein Polyurethanreaktivgemisch. Bei dem ausgehärteten Polyurethan handelt es sich vorzugsweise um Polyurethanschaum.

Das bevorzugt eingesetzte Polyurethanreaktivgemisch enthält vorzugsweise ein Gemisch aus
a) ein oder mehreren Isocyanatverbindungen aus der Gruppe bestehend aus Polyisocyanaten mit einem NCO-Gehalt von 28 bis 50 Gew.-% und NCO-Prepolymeren mit einem NCO-Gehalt von 10 bis 48 Gew.-% aus Polyisocyanaten mit einem NCO-Gehalt von 28 bis 50 Gew.-% und Polyetherpolyolen mit einer Hydroxylzahl von 6 bis 112, Polyoxyalkylendiolen mit einer Hydroxylzahl von 113 bis 1100 oder Alkylendiolen mit einer Hydroxylzahl von 645 bis 1850 oder Gemischen daraus und
b) einer Polyolkomponente bestehend aus einem oder mehreren Polyetherpolyolen mit einer Hydroxylzahl von 6 bis 112 und einer Funktionalität von 1,8 bis 8 in Gegenwart von
c) 0 bis 26 Gew.-%, bezogen auf die Reaktionskomponenten b) bis g), eines oder mehrerer Kettenverlängerungsmittel mit einer Hydroxyl- oder Aminzahl von 245 bis 1850 und einer Funktionalität von 1,8 bis 8,
d) 0,05 bis 5 Gew.-%, bezogen auf die Reaktionskomponenten b) bis g), eines oder mehrerer Treibmittel,
e) 0 bis 5 Gew.-%, bezogen auf die Reaktionskomponenten b) bis g), eines oder mehrerer Katalysatoren,
f) 0 bis 50 Gew.-%, bezogen auf die Reaktionskomponenten b) bis g), eines oder mehrerer Füllstoffe und
g) 0 bis 25 Gew.-%, bezogen auf die Reaktionskomponenten b) bis g), eines oder mehrerer Hilfs- und/oder Zusatzstoffe,
wobei die Kennzahl des Reaktionsgemisches im Bereich von 70 bis 130 liegt.

Unter Kennzahl wird das Äquivalentverhältnis von NCO-Gruppen zu OH-Gruppen und NH-Gruppen multipliziert mit 100 verstanden. So bedeutet z.B. eine Kennzahl von 110, dass auf eine reaktive OH-Gruppe oder NH-Gruppe 1,1 reaktive NCO-Gruppen aus den Isocyanatverbindungen oder auf eine reaktive NCO-Gruppe aus den Isocyanatverbindungen 0,91 reaktive OH-Gruppen bzw. NH-Gruppen vorliegen.

Die Komponenten zur Herstellung der Polyurethanschaumstoffe werden in einem Mischungsverhältnis eingesetzt, welches eine homogene Vermischung der Komponenten, insbesondere beim Einsatz von Hochdruckmaschinen, erlaubt. Durch die Verwendung von Hochdruckmaschinen lassen sich auch schnell reagierende PUR - Systeme verarbeiten und somit ein wirtschaftliches Verfahren realisieren. Durch Einsatz der im nachfolgenden näher beschriebenen Rohstoffe lassen sich zudem die Verarbeitungseigenschaften des PUR-Systems entsprechend den Anforderungen optimal einstellen. So ist eine Teilverschäumung des Schotterkörpers unter Anwendung der Gießtechnik als Applikationsmethode realisierbar. Darüber hinaus lassen sich die mechanischen Eigenschaften der eingesetzten Polyurethanschäume in weiten Grenzen variieren. Die Vorteile der eingesetzten PUR-Schäume sind gute Stauchkräfte (bei 10% Stauchung) (≥ 10,0 N), gute Stauchhärten (bei 10% Stauchung) (≥ 1,0 kPa) und Zugfestigkeiten (≥ 0,1 MPa) bei geringer dauerhafter Verformung (DVR (40%, 25°C, 5 min) ≤ 0,01%).

Die Polyurethanschäume werden vorzugsweise in Gegenwart von Kettenverlängerern und Katalysatoren hergestellt. Hierbei werden bevorzugt Katalysatoren verwendet, welche primäre und /oder sekundäre Hydroxyl- und/oder Aminogruppen besitzen. Die auf diese Weise erhaltenen Polyurethane weisen ein verbessertes Emissionsverhalten auf und zeichnen sich, nach Extraktion mit Lösungsmitteln (zum Beispiel Wasser), durch einen verringerten Anteil an mobilisierbaren Inhaltstoffen aus. Die erfindungsgemäßen Polyurethanschäume können gegebenenfalls zusätzlich aus der Polyurethanchemie an sich bekannte Füllstoffe sowie Hilfs- und Zusatzstoffe enthalten.

Das Reaktionsgemisch zur Herstellung des Polyurethanschaums wird im Hinblick auf die Verarbeitung so eingestellt, dass es unter Verwendung einer einfachen Applikationstechnik (zum Beispiel Gießverfahren) verwendet werden kann. Beispielsweise kann durch gezielte Einstellung der Reaktivität des Reaktionsgemisches eine Teilverschäumung der Schotterkörper durchgeführt werden. Eine solche Teilverschäumung erlaubt einerseits die selektive Verstärkung in besonders belasteten Teilbereichen des Schotterkörpers (zum Beispiel Kurven, Lastenabtragungsbereiche) und ermöglicht andererseits den ungestörten Abfluss von Flüssigkeiten, wie zum Beispiel Wasser. Eine zu langsame Reaktion würde dazu führen, dass das Reaktionsgemisch in den Boden oder in seitliche Bereiche des Schotterbettes abfließt. Eine zu schnelle Reaktion würde dazu führen, dass das Reaktionsgemisch nicht bis in eine ausreichende Schichttiefe des Schüttgutes eindringt. Zum Beispiel sollte für ein Gleissystem mit ca. 40 cm Schotterhöhe die Startzeit des Reaktionsgemisches 1 bis 15 Sekunden, vorzugsweise 1 bis 5 Sekunden, und die Verfestigungszeit (Abbindezeit) 15 bis 45 Sekunden, vorzugsweise 15 bis 30 Sekunden, betragen, wobei längere Verfestigungszeiten möglich aber unwirtschaftlich wären.

Der eingesetzte Polyurethanschaum sollte vorzugsweise eine Stauchkraft (bei 10% Stauchung) von mindestens 10,0 N, eine Stauchhärte (bei 10% Stauchung) von mindestens 1,0 kPa und eine Zugfestigkeit von mindestens 0,1 MPa aufweisen. Darüber hinaus sollte er bevorzugt einen Druckverformungsrest (DVR) (40 %, 25°C, 5 min) von höchstens 0,01 % und eine gute Witterungs- bzw. Hydrolysestabilität aufweisen. Der eingesetzte Polyurethanschaum sollte sich weiterhin durch einen möglichst geringen Anteil an emittierbaren sowie mobilisierbaren Inhaltstoffen auszeichnen.

Bei den verwendeten Polyisocyanaten a) handelt es sich um (cyclo)aliphatische oder aromatische Polyisocyanate. Bevorzugt handelt es sich um Toluylendiisocyanat, Di- und/oder Polyisocyanate der Diphenylmethanreihe, welche einen NCO-Gehalt von 28 bis 50 Gew.-% aufweisen. Hierzu gehören bei Raumtemperatur flüssige und gegebenenfalls entsprechend modifizierte Gemische von 4,4'-Diisocyanatodiphenylmethan mit 2,4'- und in geringem Umfang gegebenenfalls 2,2'-Diisocyanatodiphenylmethan. Gut geeignet sind auch bei Raumtemperatur flüssige Polyisocyanatgemische der Diphenylmethanreihe, die neben den genannten Isomeren deren höhere Homologe enthalten, und die in an sich bekannter Weise durch Phosgenierung von Anilin/Formaldehyd-Kondensaten zugänglich sind. Auch Urethan- bzw. Carbodiimidgruppen und/oder Allophanat- bzw. Biuretgruppen aufweisende Modifizierungsprodukte dieser Di- und Polyisocyanate sind geeignet.

Ebenfalls geeignet sind NCO-Prepolymere als Komponente a) mit einem NCO-Gehalt von 10 bis 48 Gew.-%. Sie werden aus den vorgenannten Polyisocyanaten und Polyetherpolyolen mit einer Hydroxylzahl von 6 bis 112, Polyoxyalkylendiolen mit einer Hydroxylzahl von 113 bis 1100 oder Alkylendiolen mit einer Hydroxylzahl von 645 bis 1850 oder Gemischen daraus hergestellt.

Bei den Komponenten b) handelt es sich um Polyhydroxypolyether, welche auf an sich bekannte Weise durch Polyaddition von Alkylenoxiden an polyfunktionelle Starterverbindungen in Gegenwart von Katalysatoren hergestellt werden können. Bevorzugt werden die Polyhydroxypolyether aus einer Starterverbindung mit durchschnittlich 2 bis 8 aktiven Wasserstoffatomen und einem oder mehreren Alkylenoxiden hergestellt. Bevorzugte Starterverbindungen sind Moleküle mit zwei bis acht Hydroxylgruppen pro Molekül wie Wasser, Ethylenglykol, Propylenglykol, Diethylenglykol, Dipropylenglykol, Triethylenglykol, Tripropylenglykol, 1,4-Butandiol, 1,6-Hexandiol, Triethanolamin, Glycerin, Trimethylolpropan, Pentaerythrit, Sorbit und Saccharose. Die Starterverbindungen können allein oder im Gemisch verwendet werden. Die Polyole b) werden aus einem oder mehreren Alkylenoxiden hergestellt. Bevorzugt verwendete Alkylenoxide sind Oxiran, Methyloxiran und Ethyloxiran. Diese können allein oder im Gemisch verwendet werden. Bei Verwendung im Gemisch ist es möglich, die Alkylenoxide statistisch und/oder blockweise umzusetzen. Ebenfalls geeignet sind solche höhermolekularen Polyhydroxypolyether, in denen hochmolekulare Polyaddukte bzw. Polykondensate oder Polymerisate in feindisperser, gelöster oder aufgepropfter Form vorliegen. Derartige modifizierte Polyhydroxylverbindungen werden z.B. erhalten, wenn man Polyadditionsreaktionen (z.B. Umsetzungen zwischen Polyisocyanaten und aminofunktionellen Verbindungen) bzw. Polykondensationsreaktionen (z.B. zwischen Formaldehyd und Phenolen und/oder Aminen) in situ in den Hydroxylgruppen aufweisenden Verbindungen b) ablaufen lässt (wie beispielsweise in DE-AS 1 168 075 beschrieben). Auch durch Vinylpolymerisate modifizierte Polyhydroxylverbindungen, wie sie z.B. durch Polymerisation von Styrol und Acrylnitril in Gegenwart von Polyethern (z.B. gemäß US-PS 3 383 351) erhalten werden, sind für das erfindungsgemäße Verfahren als Polyolkomponente b) geeignet. Vertreter der genannten Komponente b) sind z.B. im Kunststoff-Handbuch, Band VII "Polyurethane", 3. Auflage, Carl Hanser Verlag, München / Wien, 1993, Seiten 57 - 67 bzw. Seiten 88 - 90 beschrieben.

Bevorzugt werden als Polyolkomponente b) ein oder mehrere Polyhydroxypolyether eingesetzt, die eine Hydroxylzahl von 6 bis 112, vorzugsweise von 21 bis 56, und eine Funktionalität von 1,8 bis 8, vorzugsweise von 1,8 bis 6, aufweisen.

Als Kettenverlängerungsmittel c) eignen sich solche, deren mittlere Hydroxyl- oder Aminzahl bei 245 bis 1850 und deren Funktionalität bei 1,8 bis 8, bevorzugt bei 1,8 bis 3, liegt. Beispielhaft zu nennen sind hier Ethylenglykol, Propylenglykol, Diethylenglykol, Dipropylenglykol, 1,4-Butandiol, 1,6-Hexandiol, Triethanolamin, Glycerin, Trimethylolpropan und kurzkettige Alkoxylierungsprodukte. Die Komponente c) wird vorzugsweise in Mengen von 0 bis 26 Gew.-%, bezogen auf die Reaktionskomponenten b) bis g), verwendet. Ethylenglykol, 1,4-Butandiol, das Propoxylierungsprodukt von Trimethylolpropan (OHZ: 550) sowie Gemische aus Triethanolamin und Diisopropanolamin (OHZ: 1160) werden besonders bevorzugt eingesetzt.

Als Treibmittel d) sind sowohl physikalische Treibmittel als auch Wasser einsetzbar. Bevorzugte physikalische Treibmittel d) sind 1,1-Difluorethan (HFC-152a), 1,1,1,2-Tetrafluorethan (HFC-134a), 1,1,1,2,3,3,3,-Heptafluorpropan (HFC-227ea), 1,1,1,3,3-Pentafluorpropan (HFC-245fa), 1,1,1,3,3-Pentafluorbutan (HFC-365mfc), n-Pentan, i-Pentan, i-Hexan oder Gemische daraus. Besonders bevorzugt wird Wasser als Komponente d) eingesetzt. Die Treibmittel können alleine oder in Kombination eingesetzt werden und liegen in Mengen von 0,05 bis 5 Gew.-%, besonders bevorzugt in Mengen von 0,3 bis 3,5 Gew.-%, bezogen auf die Reaktionskomponenten b) bis g), vor.

Die an sich langsam ablaufende Reaktion zwischen Isocyanat- und Hydroxylgruppen kann durch Zusatz von einem oder mehreren Katalysatoren e) beschleunigt werden. Dabei kommen insbesondere tertiäre Amine der an sich bekannten Art in Frage, z.B. Triethylamin, Tributylamin, N-Methylmorpholin, N-Ethylmorphofin, N-Cocomorphofin, N,N,N',N'-Tetramethylethylendiamin, 1,4-Diazabicyclo[2.2.2]octan, N-Methyl-N'-dimethylaminoethylpiperazin, N,N-Dimethylcyclohexylamin, N,N,N',N'-Tetramethyl-1,3-butandiamin, N,N-Dimethylimidazol-β-phenylethylamin, 1,2-Dimethylimidazol, Bis(2-dimethylaminoethyl)-ether oder 2-Methylimidazol. Auch organische Metallkatalysatoren, wie organische Wismutkatalysatoren, z.B. Wismut-(III)-neodecanoat oder organische Zinnkatalysatoren, z.B. Zinn-(II)-salze von Carbonsäuren, wie Zinn-(II)-acetat, Zinn-(II)-octoat, Zinn-(II)-ethylhexoat und Zinn-(II)-laurat und die Dialkylzinnsalze von Carbonsäuren, z.B. Dibutylzinndiacetat, Dibutylzinndilaurat, Dibutylzinnmaleat oder Dioctylzinndiacetat können allein oder in Kombination mit den tertiären Aminen verwendet werden. Bevorzugt werden Katalysatoren verwendet, welche primäre und/oder sekundäre Hydroxyl- und/oder Aminogruppen besitzen. Dabei kommen sowohl einbaubare Amine als auch einbaubare organische Metallkatalysatoren der an sich bekannten Art in Frage, z.B. N-(3-Dimethylaminopropyl)-N,N-diisopropanolamin, N,N,N'-Trimethyl-N'-hydroxyethyl-bisaminoethylether, Tetramethyldipropylentriamin, 3-(Dimethylamino)propylharnstoff, Zinnricinoleat. Die Katalysatoren können allein oder in Kombination verwendet werden. Vorzugsweise werden 0 bis 5,0 Gew.-%, besonders bevorzugt 0,5 bis 5,0 Gew.-%, Katalysator bzw. Katalysatorkombination, bezogen auf die Reaktionskomponenten b) bis g) eingesetzt. Weitere Vertreter von Katalysatoren sowie Einzelheiten über die Wirkungsweise der Katalysatoren sind im Kunststoff-Handbuch, Band VII "Polyurethane", 3. Auflage, Carl Hanser Verlag, München / Wien, 1993 auf den Seiten 104 - 110 beschrieben.

Gegebenenfalls mitzuverwendende Füllstoffe f) können sowohl anorganische als auch organische Füllstoffe sein. Als anorganische Füllstoffe seien beispielhaft genannt: silikatische Mineralien, wie Schichtsilikate, Metalloxide wie Eisenoxide, pyrogen hergestellte Metalloxide wie Aerosile, Metallsalze wie Schwerspat, anorganische Pigmente wie Cadmiumsulfid, Zinksulfid sowie Glas, Mikroglaskugeln, Mikroglashohlkugeln, u.a. Verwendet werden können natürliche und synthetische faserförmige Mineralien, wie Wollastonit und Glasfasern verschiedener Länge, die gegebenenfalls geschlichtet sein können. Als organische Füllstoffe seien beispielhaft genannt: kristalline Paraffine oder Fette, Pulver auf Basis von Polystyrol, Polyvinylchlorid, Harnstoff-Formaldehyd-Massen und/oder Polyhydrazodicarbonamiden (z.B. aus Hydrazin und Toluylendiisocyanat). Es können auch Mikrohohlkugeln organischer Herkunft oder Kork eingesetzt werden. Die organischen bzw. anorganischen Füllstoffe können einzeln oder als Gemische verwendet werden. Die Füllstoffe f) werden bevorzugt in Mengen von 0 bis zu 50 Gew.-%, vorzugsweise von 0 bis zu 30 Gew.-%, bezogen auf die Reaktionskomponenten b) bis g), zugegeben.

Zu den Hilfs- und Zusatzstoffen g), die gegebenenfalls mitverwendet werden, gehören beispielsweise Stabilisatoren, färbende Agenzien, Flammschutzmittel, Weichmacher und/oder einwertige Alkohole.

Als Stabilisatoren werden insbesondere oberflächenaktive Substanzen, d.h. Verbindungen eingesetzt, welche zur Unterstützung der Homogenisierung der Ausgangsstoffe dienen und gegebenenfalls auch geeignet sind, die Zellstruktur der Kunststoffe zu regulieren. Genannt seien beispielsweise Emulgatoren, wie die Natriumsalze der Rizinusölsulfate oder Fettsäuren sowie Salze von Fettsäuren mit Aminen, Schaumstabilisatoren, wie Siloxanoxalkylengemischpolymerisate, und Zellregulatoren, wie Paraffine. Als Stabilisatoren kommen vorwiegend Organopolysiloxane zur Anwendung, welche wasserlöslich sind. Dabei handelt es sich um Polydimethylsiloxanreste, an denen eine Polyetherkette aus Ethylenoxid und Propylenoxid angepfropft ist. Die oberflächenaktiven Substanzen werden vorzugsweise in Mengen von 0,01 bis 5,0 Gew.-%, bevorzugt von 0,1 bis 1,5 Gew.-%, bezogen auf die Reaktionskomponenten b) bis g), zugegeben.

Als färbende Agenzien können für die Einfärbung von Polyurethanen an sich bekannte Farbstoffe und/oder Farbpigmente auf organischer und/oder anorganischer Basis, beispielsweise Eisenoxid- und/oder Chromoxidpigmente und Pigmente auf Phthalocyanin- und/oder Monoazo-Basis eingesetzt werden.

Geeignete, gegebenenfalls mitzuverwendende Flammschutzmittel sind beispielsweise Trikresylphophat, Tris-2-chlorethylphosphat, Tris-chlorpropylphosphat und Tris-2,3-dibrompropylphosphat. Außer den bereits genannten halogensubstituierten Phosphaten können auch anorganische Flammschutzmittel, wie Aluminiumoxidhydrat, Ammoniumpolyphosphat, Calciumsulfat, Natriumpolymetaphosphat oder Aminphosphate, z.B. Melaminphosphate, verwendet werden.

Als Weichmacher seien beispielsweise Ester von mehrwertigen, vorzugsweise zweiwertigen Carbonsäuren mit einwertigen Alkoholen genannt. Die Säurekomponente solcher Ester kann sich z.B. herleiten von Bernsteinsäure, Isopthalsäure, Trimellitsäure, Phthalsäureanhydrid, Tetra- und/oder Hexahydrophthalsäureanhydrid, Endomethylentetrahydrophthalsäureanhydrid, Glutarsäureanhydrid, Maleinsäureanhydrid, Fumarsäure und/oder dimeren und/oder trimeren Fettsäuren, gegebenenfalls in Mischung mit monomeren Fettsäuren. Die Alkoholkomponente solcher Ester kann sich z.B. herleiten von verzweigten und/oder unverzweigten aliphatischen Alkoholen mit 1 bis 20 C-Atomen, wie Methanol, Ethanol, Propanol, Isopropanol, n- Butanol, sek.-Butanol, tert.-Butanol, den verschiedenen Isomeren des Pentylalkohols, Hexylalkohols, Octylalkohols (z.B. 2-Ethyl-Hexanol), Nonylalkohols, Decylalkohols, Laurylalkohols, Myristylalkohols, Cetylalkohols, Stearylalkohols und/oder von natürlich vorkommenden oder durch Hydrierung natürlich vorkommender Carbonsäuren erhältlichen Fett- und Wachsalkoholen. Als Alkoholkomponente kommen auch cycloaliphatische und/oder aromatische Hydroxyverbindungen infrage, beispielsweise Cyclohexanol und dessen Homologe Phenol, Kresol, Thymol, Carvacrol, Benzylalkohol und/oder Phenylethanol. Als Weichmacher kommen außerdem Ester der obengenannten Alkohole mit Phosphorsäure in Frage. Gegebenenfalls können auch Phosphorsäureester aus halogenierten Alkoholen, wie z.B. Trichlorethylphosphat, eingesetzt werden. Im letzteren Fall kann gleichzeitig mit dem Weichmacher-Effekt ein flammhemmender Effekt erzielt werden. Selbstverständlich können auch gemischte Ester der obengenannten Alkohole und Carbonsäuren eingesetzt werden. Bei den Weichmachern kann es sich auch um sogenannte polymere Weichmacher handeln, z.B. um Polyester der Adipin-, Sebacin- und/oder Phthalsäure. Weiter sind auch Alkylsulfonsäureester des Phenols, z.B. Paraffinsulfonsäurephenylester, als Weichmacher verwendbar.

Weitere, gegebenenfalls mitzuverwendende Hilfs- und/oder Zusatzstoffe g) sind einwertige Alkohole wie Butanol, 2-Ethylhexanol, Octanol, Dodecanol oder Cyclohexanol, die gegebenenfalls zwecks Herbeiführung eines gewünschten Kettenabbruchs mit verwendet werden können.

Die Hilfs- und/oder Zusatzstoffe g) werden vorzugsweise in Mengen von 0 bis 25 Gew.-%, besonders bevorzugt von 0 bis 10 Gew.-%, bezogen auf die Reaktionskomponenten b) bis g), zugegeben. Nähere Angaben über die üblichen Hilfs- und Zusatzstoffe g) sind der Fachliteratur, beispielsweise dem Kunststoff-Handbuch, Band VII "Polyurethane", 3. Auflage, Carl Hanser Verlag, München / Wien, 1993, Seite 104 ff. zu entnehmen.

Die Herstellung der Polyurethanschaumstoffe kann prinzipiell auf verschiedene Weise erfolgen. Man kann beispielsweise nach dem one-shot- oder dem Prepolymer-Verfahren arbeiten. Beim one-shot - Verfahren werden alle Komponenten, z.B. Polyole, Polyisocyanate, Kettenverlängerer, Treibmittel, Katalysatoren, Füll- und/oder Zusatzstoffe zusammengegeben und intensiv miteinander vermischt. Beim Prepolymer-Verfahren stellt man zunächst ein NCO-Prepolymer her, indem man einen Teil der Polyolmenge mit der gesamten Polyisocyanatmenge umsetzt, fügt dann dem erhaltenen NCO-Prepolymer die restliche Menge an Polyol sowie gegebenenfalls Kettenverlängerer, Treibmittel, Katalysator, Füll- und/oder Zusatzstoffe zu und mischt intensiv. Besonders bevorzugt im Sinne der vorliegenden Erfindung ist ein Verfahren, bei dem die Komponenten b) bis g) zu einer so genannten "Polyolkomponente" abgemischt werden, die dann mit dem Polyisocyanat und/oder NCO-Prepolymer a) verarbeitet wird. Die gegebenenfalls mit zu verwendenden Kettenverlängerer, Treibmittel, Katalysatoren, Füllstoffe sowie Hilfs- und/oder Zusatzstoffe werden wie oben beschrieben im Allgemeinen der "Polyolkomponente" zugesetzt, jedoch ist dies nicht zwingend erforderlich, da mit der Polyisocyanatkomponente a) verträgliche, nicht mit ihr reagierende Komponenten auch dieser einverleibt werden können.

Das bei der Durchmischung der Reaktionskomponenten entstehende Gemisch wird beispielsweise nach dem Gießverfahren auf die Schottersteine aufgebracht. Hierbei erfolgt die Förderung, Dosierung und Mischung der Einzelkomponenten oder der Komponentengemische mit den in der Polyurethan-Chemie an sich bekannten Vorrichtungen. Die Menge des eingetragenen Gemisches wird im allgemeinen so bemessen, dass der Polyurethanschaum eine Freischaumdichte von 20 bis 800 kg/m³, bevorzugt 30 bis 600 kg/m³, besonders bevorzugt von 50 bis 300 kg/m³, aufweist. Als Ausgangstemperatur des auf die Schottersteine aufgebrachten Reaktionsgemisches wird im Allgemeinen ein Bereich von 20 bis 80°C, vorzugsweise 25 bis 40°C, gewählt. Die Schottersteine werden gegebenenfalls vor dem Einbringen das Reaktionsgemisches getrocknet und erwärmt. In Abhängigkeit von den Reaktionskomponenten, den zugegebenen Katalysatoren und der Temperaturführung kann die Zeit bis zur Verfestigung des Schaums (Abbindezeit) von 15 bis 45 Sekunden, bevorzugt von 15 bis 30 Sekunden, betragen. Längere Verfestigungszeiten sind möglich, aber unwirtschaftlich.

Die Reaktivkomponenten können im sogenannten Hochdruck- oder Niederdruckverfahren gemischt werden.

Die Erfindung soll anhand der Figuren 1 bis 4 näher erläutert werden, wobei die Schottersteine bzw. das Schotterbett des Gleisoberbaus in den Figuren nicht dargestellt sind.

Die Figuren 1 bis 4 sind Skizzen eines Gleisoberbaus in Aufsicht, wobei die Figuren eine beispielhafte Abfolge der unterschiedlichen Positionen der Auslässe der beiden Verteilerrohre zeigen.

Die Schienen 1 und 1' liegen auf den Schwellen 2. Beim Austrag des Kunststoffes oder des Kunststoffreaktivgemisches werden die Auslässe der Verteilerrohre (nicht dargestellt) an die Position 6 bzw. 6'(Figur 1) gefahren. Von dort werden die Auslässe unter Austrag von Kunststoff oder Kunststoffreaktivgemisch seitlich entlang der Vorderseite 3 der Schwelle 2 zur Position 7 bzw. 7' (Figur 2) geführt. Danach werden die Auslässe zur Position 8 bzw. 8' (Figur 3) bewegt, um anschließend zur Position 9 bzw. 9' (Figur 4) geführt zu werden.

## Patentansprüche

1. Verfahren zur Herstellung von mit Kunststoff verstärkten Lastabtragungsbereichen in einem Schottersteine und teilweise Kunststoff enthaltenden Schotterkörper eines Gleisoberbaus, der mindestens aus einem Schotterkörper, Schwellen und Schienen besteht, durch Eintrag von flüssigen, härtbaren Kunststoffen oder Kunststoffreaktivgemischen aus einer Mischeinheit mittels mindestens zweier Verteilerrohre mit Auslass in die Lastabtragungsbereiche und Aushärten lassen des Kunststoffes oder Kunststoffreaktivgemisches in diesen Lastabtragungsbereichen, dadurch gekennzeiclmet, dass zum Eintrag des Kunststoffes oder Kunststoffreaktivgemisches
1) die zwei Verteilerrohre mit Auslass links bzw. rechts von außerhalb der Schienen (1,1') bevorzugt unter den Schienen bis in den Bereich zwischen beiden Schienen (6,6') positioniert werden, dass die Auslässe sich nebeneinander und von der Vorderseite (3) der Schwelle (2), deren Lastabtragungsbereich verstärkt werden soll, seitlich beabstandet befinden,
2) die beiden Auslässe geöffnet werden, um mengengeregelt Kunststoff oder Kunststoffreaktivgemisch austreten zu lassen,
3) die Auslässe der Verteilerrohre jeweils seitlich der Vorderseite (3) der Schwelle (2) von innen nach außen zur jeweiligen Stirnseite (4,4') der Schwelle (2) und um die jeweilige Stirnseite (4,4') der Schwelle (2) herum zur Hinterseite (5) der Schwelle (2) geführt werden,
4) die Auslässe der Verteilerrohre bevorzugt unter den Schienen seitlich entlang der Hinterseite (5) der Schwelle (2) bis in den Bereich zwischen den beiden Schienen (9,9') geführt werden, dass die Auslässe sich nebeneinander und von der Hinterseite (5) der Schwelle (2), deren Lastabtragungsbereich verstärkt werden soll, seitlich beabstandet befinden,
5) die Auslässe gegebenenfalls geschlossen werden und
6) die Auslässe der Verteilerrohre zu einer weiteren Schwelle geführt und der Vorgang (Schritte 2) bis 6)) an dieser Schwelle wiederholt wird.

## Claims

1. Process for the production of load transfer regions strengthened with plastic in a ballast, containing ballast stones and, in parts, plastic, of a superstructure which consists of at least ballast, sleepers and rails, by introducing liquid, curable plastics or plastic reactive mixtures into the load transfer regions from a mixer unit by means of at least two distributing pipes with outlets, and leaving the plastic or plastic reactive mixture to cure in these load transfer regions, **characterized in that**, to introduce the plastic or plastic reactive mixture,
1) the two distributing pipes with outlets are positioned on the left or right from outside the rails (1,1'), preferably underneath the rails, until they reach the region between the two rails (6,6'), so that the outlets are next to one another and laterally at a distance from the front (3) of the sleeper (2) whose load transfer region is to be strengthened,
2) the two outlets are opened to allow plastic or plastic reactive mixture to flow out in a regulated amount,
3) the outlets of the distributing pipes, each at the side of the front (3) of the sleeper (2), are guided from the inside to the outside up to the respective end (4,4') of the sleeper (2) and around the respective end (4,4') of the sleeper (2) up to the back (5) of the sleeper (2),
4) the outlets of the distributing pipes are guided, preferably underneath the rails, laterally along the back (5) of the sleeper (2) until they reach the region between the two rails (9,9'), so that the outlets are next to one another and laterally at a distance from the back (5) of the sleeper (2) whose load transfer region is to be strengthened,
5) the outlets are optionally closed and
6) the outlets of the distributing pipes are guided to another sleeper and the process (steps 2) to 6)) is repeated at this sleeper

## Revendications

1. Procédé pour la réalisation de zones de transmission de charge renforcées par du matériau synthétique dans un corps de ballast, contenant des galets et, en partie, du matériau synthétique, d'une superstructure de voie, qui est constituée au moins par un corps de ballast, des traverses et des rails, par introduction de matériaux synthétiques ou de mélanges réactifs de matériaux synthétiques liquides, durcissables, à partir d'une unité de mélange au moyen d'au moins deux tuyaux de distribution pourvus d'une sortie dans les zones de transmission de charge et par le fait de laisser durcir le matériau synthétique ou le mélange réactif de matériaux synthétiques dans ces zones de transmission de charge, **caractérisé en ce que**, pour l'introduction du matériau synthétique ou du mélange réactif de matériaux synthétiques,
1) les deux tuyaux de réaction sont positionnés avec la sortie à gauche respectivement à droite à partir l'extérieur des rails (1, 1'), de préférence sous les rails, jusque dans la zone entre les deux rails (6, 6') de manière telle que les sorties se trouvent l'une à côté de l'autre et latéralement à une certaine distance de la face avant (3) de la traverse (2) dont la zone de transmission de charge doit être renforcée,
2) les deux sorties sont ouvertes pour laisser sortir, de manière régulée en quantité, du matériau synthétique ou un mélange réactif de matériaux synthétiques,
3) les sorties des tuyaux de distribution sont guidées à chaque fois latéralement par rapport à la face avant (3) de la traverse (2) de l'intérieur vers l'extérieur vers la face frontale (4, 4') respective de la traverse (2) et autour de la face frontale (4, 4') respective de la traverse (2) vers la face arrière (5) de la traverse (2),
4) les sorties des tuyaux de distribution sont guidées de préférence sous les rails latéralement le long de la face arrière (5) de la traverse (2) jusque dans la zone entre les deux rails (9, 9') de manière telle que les sorties se trouvent l'une à côté de l'autre et latéralement à une certaine distance de la face arrière (5) de la traverse (2) dont la zone de transmission de charge doit être renforcée,
5) les sorties sont éventuellement fermées et
6) les sorties des tuyaux de distribution sont guidées vers une autre traverse et le processus (étape 2) à 6)) est répété au niveau de cette traverse.
